# FASCICULE DE BREVET EUROPEEN

(11) **EP 0 100 690 B1**
(45) Date de publication et mention de la délivrance du brevet: **01.10.1986**
(21) Numéro de dépôt: 83401121.5
(22) Date de dépôt: 02.06.1983
(51) Int. Cl.: D06N 7/00, D06N 3/00

(54) **Revêtement conformable à haut coefficient de frottement**
Formannehmende Beschichtung mit hohem Reibungswiderstand
Coating in conformity with a high friction resistance

(30) Priorité: 15.06.1982 FR 8210464
(43) Date de publication de la demande: 15.02.1984
(73) Titulaire: MANUFACTURE FRANCAISE DES CHAUSSURES ERAM S.A.R.L., F-49110 Saint Pierre Montlimart (FR)
(72) Inventeur: Biotteau, Gérard, F-49110 Saint Pierre Montilimart (FR)
(74) Mandataire: Lemonnier, André

## Description

On a déjà proposé dans de nombreux brevets de réaliser des revêtements de sol, notamment pour terrains de sport, dont la couche superficielle est réalisée par de la poudrette de caoutchouc naturel ou synthétique partiellement enrobée dans une couche de résine appliquée elle-même sur une ou plusieurs couches supports. Ces couches supports peuvent être les plus diverses mais on recherche en général une couche compressible élastique, le type en étant un non-tissé aiguilleté.

Ces revêtements présentent une épaisseur relativement importante ne serait-ce que du fait de l'épaisseur de la couche support correspondante qui est en général supérieure à 3 millimètres pour donner une résilience sensible comme décrit dans le brevet français n° 2112 087.

Ces revêtements sous forme de feuilles préfabriquées ne conviennent pas pour de nombreuses applications dans lesquelles le revêtement doit être aussi neutre que possible du point de vue élasticité, d'une épaisseur réduite et d'une forme mécaniquement stable. Pour répondre à ces exigences la demanderesse a déjà proposé dans son brevet français n° 2 439 084 d'appliquer la couche de résine polymérisable et de poudrette, en général une résine et une poudrette de polyuréthane, sur une couche support en non-tissé calendré. Dans le non-tissé calendré les fibres sont thermosoudées, l'épaisseur et l'élasticité sont fortement réduites, l'épaisseur se situant entre 0,1 et 1 millimètre, et la stabilité de forme est excellente. Toutefois, dans certaines applications, cette stabilité de forme constitue un inconvénient car le revêtement, du fait de la stabilité de forme de la couche support, ne s'adapte pas aux surfaces non planes ou aux applications telles que le revêtement des parties des ponts de bateaux en surface gauche, le revêtement des manches et poignées divers sur lesquels est réalisé un enroulement hélicoïdal avec recouvrement d'une bande relativement étroite, etc. Un matériau en feuille, sur non-tissé calendré de 0,3 mm tel que celui décrit dans le brevet français n° 2 439 084 présente une déformation à la limite de rupture de 3 à 15 % pour une force de 50 à 60 N exercée sur une bande d'un centimètre de large. En fait l'allongement qu'il est possible d'obtenir au moment de l'application est extrêmement faible et même pratiquement nul.

La présente invention a pour but de résoudre ce problème et de créer un revêtement en feuille du type comportant une couche superficielle constituée par une poudrette au moins partiellement enrobée dans une couche de résine polymérisée qui soit de faible épaisseur et qui soit conformable sur une surface gauche.

Conformément à l'invention on utilise comme couche support un matériau en feuille mince présentant un coefficient d'allongement compris entre 20 et 60 % pour une force de traction au centimètre linéaire inférieure à 20 N.

Le matériau en couche mince constituant la couche support peut être un film en matière plastique obtenu par extrusion ou calendrage ayant une épaisseur comprise entre 0,01 et 1 mm, de préférence entre 0,05 et 0,10 mm, un textile déformable du type tricot extensible ayant une épaisseur inférieure à 3 mm ou un non-tissé aiguilleté ou à liaison chimique ayant une épaisseur inférieure à 1 millimètre et un allongement avant rupture compris entre 20 et 60 %.

Le film en matière plastique peut être à base de chlorure de polyvinile plastifié, de polyester ou d'acétate de cellulose. Le tricot extensible peut être réalisé avec des fibres naturelles ou synthétiques. Le non-tissé déformable est constitué par exemple par un mélange de fibres de coton et de superpolyamide liées chimiquement par un liant acrylique.

Les valeurs limites de l'allongement et de la force de traction ont été fixées en tenant compte du fait que la force de traction qu'il est possible d'exercer sur la bande pendant l'opération de pose est limitée à une force manuelle, qu'un allongement inférieur à 20 % est insuffisant pour obtenir la conformabilité nécessaire et qu'un allongement supérieur à 60 % est susceptible de provoquer un déchirement de la couche superficielle de résine et de poudrette qui présente un allongement avant rupture de l'ordre de 50 à 60 %.

Selon une autre caractéristique qui représente une amélioration technique importante dans le cas d'un tel matériau soumis pendant sa pose à une force de traction sensiblement parallèle à sa surface de pose, la face dorsale de la couche support est revêtue d'un adhésif de contact, de préférence un adhésif adhérant par simple pression. Ceci permet de faire adhérer la couche de revêtement sur la surface gauche selon la ligne de croupe et de l'appliquer ensuite de part et d'autre de celle-ci en exerçant sur les bords latéraux la force de traction nécessaire pour assurer l'allongement correspondant aux courbures de la surface. De manière connue la couche adhésive est protégée par un film arrachable tel qu'une feuille de papier présentant un faible pouvoir d'adhérence pour l'adhésif.

En conséquence le produit conforme à un mode de réalisation préférentiel de l'invention comporte une couche supérieure de résine polymérisée, notamment du polyuréthane dans laquelle est au moins partiellement enrobée une poudrette en un matériau compatible, notamment en polyuréthane, ayant une granulométrie comprise entre 0,2 et 1 mm, l'épaisseur d'ensemble de la couche étant comprise entre 0,5 et 3 mm, une couche support constituée par un matériau en feuille mince présentant un coefficient d'allongement compris entre 20 et 60 % pour une force de traction au centimètre linéaire inférieure à 20 N et liée avec la couche ci-dessus par soudage chimique lors de la polymérisation des matériaux compatibles et/ou enrobage partiel des fibres constitutives de ce matériau en feuille mince et une couche d'adhésif de contact protégée par un film arrachable sur la face dorsale de la couche support, et l'épaisseur d'ensemble du revêtement est comprise entre 0,5 et 3 mm.

Selon une autre caractéristique une couche de résine polymérisée est appliquée sur la couche supérieure pour enrober la poudrette.

Le revêtement obtenu présente un haut coefficient de frottement qui lui donne une propriété antidérapante et il est thermiquement isolant sous une faible épaisseur, ce qui le rend particulièrement apte à être appliqué sur des manches et poignées tels que poignées de cannes à pêche, manches de raquettes de tennis, poignées de bâton de ski, guidons de bicyclettes et volants, manches d'outils et crosses d'armes, sa capacité d'allongement permettant l'application par enroulement hélicoïdal d'une bande avec recouvrement des spires. Il constitue également un matériau de recouvrement particulièrement bien adapté pour des surfaces gauches ou planes telles que surfaces supérieures de planche à voile, ponts de bateaux, marches d'escalier, présentoirs de magasins, tableaux de bord et plages arrière d'automobiles, revêtements muraux divers, etc.

D'autres caractéristiques apparaîtront à la description détaillée faite ci-après de deux exemples de réalisation.

### Exemple 1

On a utilisé comme couche support un film de chlorure de polyvinyle plastifié ayant une épaisseur de 0,05 mm, une résistance à la traction de 10 N par cm linéaire et un allongement avant rupture de 60 %. Ce film était enduit sur une face avec un adhésif à base de résine acrylique adhérant par simple pression et protégé par une feuille de papier.

Sur la deuxième face du film en chlorure de polyvinyle on a appliqué un primaire d'adhérence puis déposé par coulée à l'aide d'une filière et à raison de 600 gr/m² un mélange polymérisable présentant en poids la composition suivante :

10 secondes après application de la résine polymérisable, on a étendu sur ladite couche à raison de 200 gr/m², une couche de matériau solide en poudre constitué par une poudrette de polyuréthane ayant une granulométrie échelonnée entre 0,2 et 1 mm.

Pour accélérer la réticulation, on fait passer l'ensemble dans un four de séchage par air chaud à une température de 80 °C durant 5 minutes.

Le matériau en feuille obtenu présente une épaisseur d'environ 1 mm et un poids de 850 à 900 gr/m². Son allongement est de 60 % sous une force de traction de 16 N par cm linéaire.

### Exemple 2

On a utilisé comme couche support un non-tissé constitué par un mélange de fibres polyamide et coton liées entre elles par une résine acrylique, la couche support ayant un poids surfacique de 200 gr/m2, une épaisseur de 0,7 mm et un allongement à la limite de rupture de 60 %.

Une des faces du non-tissé était revêtue d'une couche d'adhésif à base de caoutchouc synthétique réactivable par la chaleur protégée par un papier protecteur.

Sur l'autre face on a déposé en continu par pulvérisation 400 gr/m² d'une résine polyuréthane polymérisable répondant à la composition suivante :

Après 10 secondes on a déposé sur cette couche 200 gr/m² d'une poudrette de polyuréthane ayant une granulométrie comprise entre 0,2 et 1 mm.

La résine a été réticulée avec évaporation des solvants par passage dans un four à 80 °C pendant 7 minutes.

On a ensuite déposé sur la face supérieure par pulvérisation, une seconde couche de résine de polyuréthane à raison de 50 gr/m², cette résine ayant la formule suivante :

Puis on a fait passer le matériau en feuille dans une étuve à 80 °C pendant 7 minutes pour terminer la réticulation et l'évaporation des solvants.

La seconde couche de résine polyuréthane constitue un film protecteur contre les salissures ; elle augmente la résistance à l'abrasion et protège la poudrette qui se trouve en surface.

## Revendications

1. Un revêtement en feuille conformable à haut coefficient de frottement comportant une couche superficielle constituée par une poudrette au moins partiellement enrobée dans une couche de résine polymérisée liée à une couche support inférieure, caractérisé en ce que la couche support est constituée par un matériau en feuille mince présentant un coefficient d'allongement compris entre 20 et 60 % pour une force de traction au centimètre linéaire inférieure à 20 N.

2. Un revêtement selon la revendication 1, caractérisé en ce que le matériau en couche mince est constitué par un film en matière plastique obtenu par extrusion ou calendrage ayant une épaisseur comprise entre 0,01 et 1 mm, de préférence entre 0,05 et 0,10 mm.

3. Un revêtement selon la revendication 1, caractérisé en ce que le matériau en couche mince est constitué par un textile déformable du type tricot extensible ayant une épaisseur inférieure à 3 mm.

4. Un revêtement selon la revendication 1, caractérisé en ce que le matériau en couche mince est constitué par un non-tissé aiguilleté ou à liaison chimique ayant une épaisseur inférieure à 1 mm et un allongement avant rupture compris entre 20 et 60 %.

5. Un revêtement selon l'une quelconque des revendications 1 à 4, caractérisé en ce que la face dorsale de la couche support est revêtue d'un adhésif de contact, de préférence un adhésif adhérant par simple pression.

6. Un revêtement en feuille conformable, selon la revendication 1, caractérisé en ce qu'il comporte une couche supérieure de résine polymérisée, notamment du polyuréthane, dans laquelle est au moins partiellement enrobée une poudrette en un matériau compatible, notamment en polyuréthane, ayant une granulométrie comprise entre 0,2 et 1 mm, l'épaisseur d'ensemble de la couche étant comprise entre 0,5 et 3 mm, une couche support constituée par un matériau en feuille mince présentant un coefficient d'allongement compris entre 20 et 60 % pour une force de traction au centimètre linéaire inférieure à 20 N et liée avec la couche ci-dessus par soudage chimique lors de la polymérisation des matériaux compatibles et/ou enrobage partiel des fibres constitutives de ce matériau en feuille mince et une couche d'adhésif de contact protégée par un film arrachable sur la face dorsale de la couche support et l'épaisseur d'ensemble du revêtement est comprise entre 0,5 et 3 mm.

7. Un revêtement selon l'une quelconque des revendications 1 à 6, caractérisé en ce qu'une couche de résine polymérisée est appliquée sur la couche supérieure pour enrober la poudrette.

## Claims

1. A sheet covering with high coefficient of friction, comprising a superficial layer formed of a fine powder at least partially imbedded in a cured resin layer bonded to a lower support layer, wherein the support layer is made of a thin sheet material having an elongation coefficient between 20 and 60 % for a tensile force per linear centimetre less than 20 N.

2. A covering according to claim 1, wherein the thin layered material is made of a plastic material film formed by extrusion or calendering, with a thickness between 0.01 and 1 mm, preferably between 0.05 and 0.10 mm.

3. A covering according to claim 1, wherein the thin layered material is made of a deformable textile material of the extensible knitted fabric type, having a thickness less than 3 mm.

4. A covering according to claim 1, wherein the thin layered material is made of a needled or chemically bonded nonwoven having a thickness less than 1 mm and an elongation before breaking between 20 and 60 %.

5. A covering according to any one of claims 1 through 4, wherein the back face of the support layer is coated with a contact adhesive, preferably an adhesive adhering by simple pressure.

6. A conformable sheet covering according to claim 1, characterized in that it comprises an upper layer of cured resin, notably a polyurethane, in which is at least partially imbedded a fine powder of a compatible material, notably polyurethane, with a granulometry between 0.2 and 1 mm, the overall thickness of the layer being between 0.5 and 3 mm, a support layer formed of a thin sheet material having an elongation coefficient between 20 and 60 % for a tensile strength per linear centimetre less than 20 N and bonded to the hereabove layer by chemical welding during the curing of the compatible materials and/or by partial imbedding of the fibers constituent of said thin sheet material and a contact adhesive sheet protected by a pull off film on the back face of the support layer, and the overall thickness of the covering being between 0.5 and 3 mm.

7. A covering according to any one of claims 1 through 6, wherein a layer of cured resin is applied on the upper layer in order to coat the fine powder.

## Patentansprüche

1. Formannehmende Beschichtung in Folienform mit hohem Reibungswiderstand, enthaltend eine Oberflächenschichte aus einem pulverförmigen Material, das zumindest teilweise in einer polymerisierten Harzschicht eingebettet ist, welche Oberflächenschichte mit einer darunter liegenden Tragschichte verbunden ist, dadurch gekennzeichnet, daß die Tragschichte aus einem dünnen Folienmaterial mit einem Dehnungskoeffizienten zwischen 20 und 60 % bei einer Zugkraft pro linearem Zentimeter kleiner als 20 N gebildet ist.

2. Beschichtung nach Anspruch 1, dadurch gekennzeichnet, daß das dünnschichtige Material aus einem durch Extrusion oder Kalandrierung erhaltenen Kunststoffilm mit einer Stärke zwischen 0,01 und 1 mm, vorzugsweise zwischen 0,05 und 0,10 mm, gebildet ist.

3. Beschichtung nach Anspruch 1, dadurch gekennzeichnet, daß das dünnschichtige Material aus einem verformbaren Textilmaterial der Art einer dehnbaren Maschenware mit einer Stärke von unter 3 mm gebildet ist.

4. Beschichtung nach Anspruch 1, dadurch gekennzeichnet, daß das dünnschichtige Material aus einem nichtgewebten Material in Art des Nadelmaterials oder mit chemischer Bindung gebildet ist, das eine Stärke von unter 1 mm und eine Reißdehnung zwischen 20 und 60 % hat.

5. Beschichtung nach einem der Ansprüche 1 bis 4, dadurch gekennzeichnet, daß die Rückseite der Tragschicht mit einem Kontaktkleber, vorzugsweise einem durch einfachen Druck haftenden Kleber, überzogen ist.

6. Formannehmende Beschichtung in Folienform nach Anspruch 1, dadurch gekennzeichnet, daß sie eine obere Schichte aus polymerisiertem Harz, insbesondere Polyurethan, in welcher ein puiverförmiges kompatibles Material, insbesondere Polyurethan, mit einer Kornverteilung zwischen 0,2 und 1 mm, eingehüllt ist, wobei die Stärke der genannten Schichte zwischen 0,5 und 3 mm beträgt, eine Tragschichte aus einem dünnen Folienmaterial mit einem Dehnungskoeffizienten zwischen 20 und 60 % bei einer Zugkraft pro linearem Zentimeter kleiner als 20 N, die mit der darüberliegenden Schichte durch chemische Schweißung während der Polymerisation der kompatiblen Materialien und/oder der teilweisen Einhüllung der das dünne Folienmaterial bildenden Fasern dieses dünnen Folienmaterials verbunden ist, und eine durch eine Abziehfolie geschützte Kontaktkleberschicht an der Rückseite der Tragschichte aufweist, wobei die Stärke der gesamten Beschichtung zwischen 0,5 und 3 mm liegt.

7. Beschichtung nach einem der Ansprüche 1 bis 6, dadurch gekennzeichnet, daß eine Schichte aus polymerisiertem Harz auf der Oberflächenschichte aufgebracht ist, um das pulverförmige Material einzuschließen.
